# EUROPÄISCHE PATENTSCHRIFT

(11) **EP 0 029 127 B1**
(45) Veröffentlichungstag und Bekanntmachung des Hinweises auf die Patenterteilung: **12.05.1982**
(21) Anmeldenummer: 80106380.1
(22) Anmeldetag: 20.10.1980
(51) Int. Cl.: G03C 1/30

(54) **Verfahren zur Härtung eines photographischen Materials und lichtempfindliches Material**
Method for hardening a photographic material, and photosensitive material
Procédé de durcissement d'un matériau photographique et matériau photosensible

(30) Priorität: 30.10.1979 DE 2943807
(43) Veröffentlichungstag der Anmeldung: 27.05.1981
(73) Patentinhaber: Agfa-Gevaert AG, 51373 Leverkusen (DE)
(72) Erfinder: Bergthaller, Peter Dr., D-5000 Koeln 80 (DE); Himmelmann, Wolfgang, Dr., D-5090 Leverkusen 3 (DE); Sobel, Johannes, Dr., D-5090 Leverkusen 1 (DE)

## Beschreibung

Die Erfindung betrifft ein Verfahren zur Härtung eines photographischen Materials bzw. photographischer Schichten, die als Bindemittel Proteine und insbesondere Gelatine enthalten, sowie ein nach dem Verfahren gehärtetes lichtempfindliches photographisches Silberhalogenidmaterial.

Als Härtungsmittel für Proteine und im besonderen für Gelatine sind bereits zahlreiche Substanzen beschrieben worden. Hierzu gehören beispielsweise Metallsalze wie Chrom-, Aluminium- oder Zirkonsalze, Aldehyde und halogenhaltige Aldehydverbindungen, insbesondere Formaldehyd, Dialdehyde und Mucochlorsäure, 1,2- und ,1,4-Diketone wie Cyclohexandion-1,2 und Chinone sowie Chloride von 2-basischen organischen Säuren, die Anhydride von Tetracarbonsäuren, Verbindungen mit mehreren reaktionsfähigen Vinylgruppen wie Vinylsulfone, Acrylamide, Verbindungen mit mindestens zwei leichtspaltbaren, heterocyclischen 3gliedrigen Ringen wie Ethylenoxid und Ethylenimin, mehrfunktionelle Methansulfonsäureester und Bis-chloracylamidoverbindungen.

In neuerer Zeit wurden hochmolekulare Härtungsmittel, wie z. B. Polyaceolein bzw. seine Derivate oder Mischpolymerisate sowie Alginsäurederivate bekannt, die speziell als schichtbegrenzte Härtungsmittel Verwendung finden.

Die Verwendung der genannten Verbindungen für photographische Zwecke ist jedoch mit einer Reihe schwerwiegender Nachteile verbunden. Einige dieser Verbindungen sind photographisch aktiv und sind deshalb zur Härtung photographischer Materialien ungeeignet, andere beeinflussen die physikalischen Eigenschaften, wie z. B. die Brüchigkeit der Gelatineschichten so nachteilig, daß sie nicht verwendet werden können. Andere wiederum verursachen Verfärbungen oder eine Änderung des pH-Wertes während der Härtungsreaktion. Darüber hinaus ist es für die Härtung photographischer Schichten besonders wichtig, daß die Härtung möglichst kurze Zeit nach dem Auftrocknen ihr Maximum erreicht, damit nicht, wie beispielsweise im Falle der Mucochlorsäure oder des Formaldehyds, sich die Durchlässigkeit des zu härtenden Materials für die Entwicklerlösung fortlaufend ändert.

In gewissen Fällen haben Vernetzungsmittel für Gelatine auch hautschädigende Wirkung, wie z. B. die Ethyleniminverbindungen, so daß ihre Anwendung schon aus physiologischen Gründen nicht angebracht ist.

Es ist weiter bekannt, Trichlortriazin, Hydroxydichlortriazin und Dichloraminotriazine als Härtungsmittel zu verwenden. Nachteilig ist hierbei der verhältnismäßig hohe Dampfdruck, Ausfällung von Salzsäure während der Härtung und die physiologische Wirkung dieser Verbindungen. Wasserlösliche Derivate, die Carboxyl- und Sulfonsäuregruppen enthalten und die durch Umsetzung von Cyanurchlorid mit einem Mol Diaminoalkyl- oder Diaminoarylsulfonsäure oder Carbonsäure erhalten werden, zeigen diese Nachteile nicht und sind deshalb in neuerer Zeit als Härtungsmittel vorgeschlagen worden. Ihre praktische Verwendbarkeit ist jedoch begrenzt, da sie sich infolge ihrer guten Löslichkeit beim Stehen in wäßrigen Lösungen zersetzen und dadurch ihre Wirksamkeit schnell einbüßen.

Es ist bei einem Härtungsmittel für photographische, gelatinehaltige Schichten sowohl aus Herstellungs- als auch aus Verarbeitungsgründen von größter Bedeutung, daß auch das Einsetzen der Vernetzungsreaktion in gewissen Grenzen bestimmbar ist, beispielsweise durch Wahl der Trocknungstemperatur oder durch Wahl des pH-Wertes.

Als Härtungsmittel für photographische Gelatineschichten bekannt sind weiter Verbindungen mit zwei oder mehreren Acrylsäureamidogruppen im Molekül, N,N',N"-Trisacryloylhydrotriazin oder Methylenbisacrylamid vorgeschlagen worden.

Die Härtung der Verbindungen nach einiger Zeit ist zwar gut, jedoch sind die Verbindungen in Wasser schwer löslich, was innerhalb der Schicht zu Ungleichmäßigkeiten in der Härtung führen kann. Besondere Probleme ergeben sich bei der in zunehmendem Maße gebrauchten Schnellverarbeitung photographischer, insbesondere farbphotographischer Materialien, die gesteigerte Anforderungen an die mechanischen Eigenschaften und das Quellverhalten der Materialien stellt. Dazu kommen die Schwierigkeiten, die sich aus der Notwendigkeit, immer dünnere photographische Schichten herzustellen, ergeben. Man hat versucht, solche Probleme durch Anwendung verschiedenartiger Härtungsmittel zu lösen. Die bekannten Härtungsmittel haben dabei aber entweder neue Schwierigkeiten verursacht oder sich einfach als ungeeignet erwiesen.

Dazu zählen die zahlreichen bekannten Vinylsulfongruppen enthaltenden Härtungsmittel, von denen Divinylsulfon (DE-C-872153) zu den am längsten bekannten gehört. Einer Anwendung des Divinylsulfons steht seine Toxizität entgegen.

Weiter sind durch die DE-C-1 100 942 aromatische Vinylsulfonverbindungen und durch die DE-A-1 147 733 Stickstoff oder Sauerstoff als Heteroatome enthaltende heterocyclische Vinylsulfonverbindungen bekanntgeworden. Schließlich beschreibt die DE-C-1 808 685 und die DE-A-2348194 Bis-vinylsulfonylalkylverbindungen als Härtungsmittel.

Die bekannten Vinylsulfonverbindungen haben sich als Härtungsmittel in mehrfacher Hinsicht als nachteilhaft erwiesen. Sie sind entweder nicht hinreichend wasserlöslich und machen besondere Maßnahmen erforderlich, um ihre Anwendung in photographischen Gelatineschichten zu ermöglichen, oder sie beeinflussen das Trocknungsverhalten der Schichten in nachteiliger Weise. Andere dieser Verbindungen erhöhen die Viskosität der Gießzusammensetzungen so, daß die Verarbeitung der Gießzusammensetzungen zu Schichten gestört wird.

Bekannte Härter des Vinylsulfontyps bewirken auch, insbesondere in farbphotographischen Aufzeichnungsmaterialien, eine Auswanderung photographischer Zusätze von einer in die andere Schicht, was Farbänderungen und solche der photographischen Eigenschaften zur Folge hat.

Aus der DE-A-2 635 518 ist es bekannt, Gelatine, zur Härtung mit einem Produkt reagieren zu lassen, das durch Umsetzung einer mindestens drei Vinylsulfonylgruppen enthaltenden Verbindung und einer Verbindung, die mindestens eine wasserlösliche Gruppe und mindestens eine mit der Vinylsulfongruppe reagierende Gruppe enthält, hergestellt wurde.

Nachteilig an diesen Gelatine härtenden Produkten ist, daß bei deren Bildung die Entstehung hochmolekularer Nebenprodukte nicht zu vermeiden ist. Die in nichtkontrollierbarer Weise entstehenden Nebenprodukte sind nicht mehr oder kaum noch fähig innerhalb eines photographischen Schichtverbandes zu diffundieren. Sie verbleiben in der Schicht, in der sie zunächst eingebracht worden sind, und bewirken dort eine Überhärtung, die von der Menge der gebildeten Nebenprodukte abhängig und damit nicht steuerbar ist.

Aufgabe der Erfindung ist es nun, ein photographisches Aufzeichnungsmaterial bereit zu stellen, das ein Härtungsmittel mit verbesserten Eigenschaften enthält.

Gegenstand der Erfindung ist ein Verfahren zur Härtung eines photographischen Materials mit einer Vinylsulfonylgruppen enthaltenden Verbindung als Vernetzer, das dadurch gekennzeichnet ist, daß ein mindestens zwei freie Vinyl-Sulfonylgruppen im Molekül enthaltendes Bisulfit-Additionsprodukt einer Verbindung, die bis zu 6 Vinylsulfonylgruppen enthält, als Vernetzer verwendet wird.

Die erfindungsgemäß verwendeten Vernetzer (Härtungsmittel) entsprechen der allgemeinen Formel

In dieser Formel bedeutet:
Z einen x-wertigen, gegebenenfalls substituierten, aliphatischen Kohlenwasserstoffrest, einen x-wertigen, gegebenenfalls substituierten Cycloalkanrest, wie z. B. einen Cyclohexanrest, einen x-wertigen, gegebenenfalls substituierten Hexahydrotriazinrest, oder einen x-wertigen, gegebenenfalls substituierten aromatischen Rest, wie z. B. einen vn Benzol oder Naphthalin abgeleiteten Rest,
x eine ganze Zahl von 3 bis 6,
a x-b,
b 1 oder 2 und
Me ein Alkali- oder Ammoniumion.

Gegenstand der Erfindung ist weiter ein nach diesem Verfahren gehärtestes lichtempfindliches photographisches Silberhalogenidmaterial.

Die Härtungsmittel (Vernetzer) der Erfindung enthalten mindestens 2 Vinylsulfonylgruppen und mindestens eine Sulfonethansulfonsäuregruppe im Molekül. Sie sind wasserlöslich und stellen hervorragende Vernetzungsmittel für gelatinehaltige Schichten dar.

Die Verbindungen werden durch Umsetzung der Tris- und Polyvinylsulfone mit einem Mol Alkalibisulfit, oder, im Fall von Polyvinylsulfonen, mit 2 und mehr Molen Alkalibisulfit erhalten. Die Reaktion ist in Liebigs Annalen 601, 81 (1956) im Zusammenhang mit Monovinylsulfonen beschrieben, läßt sich aber ohne weiteres auf die obigen Verbindungen anwenden.

Geeignete Ausgangsverbindungen für die Herstellung der erfindungsgemäßen Härtungs- oder Vernetzungsmittel sind Verbindungen der Formel in der
Z' einen x-wertigen aliphatischen Kohlenwasserstoffrest, der substituiert sein kann, einen x-wertigen, gegebenenfalls substituierten Cycloalkanrest oder einen, x-wertigen aromatischen Rest, der substituiert sein kann, bedeutet und
x für eine ganze Zahl von 3 bis 6 steht.

Als Beispiele für Härtungsmittel gemäß der Erfindung seien folgende Verbindungen genannt:

Das Molverhältnis zwischen den Vinylsulfonverbindungen und Bisulfit kann in Abhängigkeit von der Angabe der Vinylsulfonylgruppen der Ausgangsverbindung, der Vinylsulfonverbindung, variieren. Wichtig ist nur, daß mindestens 2 Vinylsulfongruppen im Umsetzungsprodukt in ihrer ursprünglichen Form erhalten bleiben, weil nur so eine Vernetzungsreaktion mit den restlichen Gruppen der Gelatine möglich ist.

Das Herstellungsverfahren der erfindungsgemäßen Härtungsmittel wird im folgenden anhand der Herstellung der Verbindungen 2, 3 und 19 erläutert. Alle anderen Verbindungen lassen sich in ähnlicher Weise herstellen.

### Verbindung 2

### Anlagerung von NaHSO₃ an die Verbindung C(CH₂―SO₂ ― CH = CH₂)₄ im Molverhältnis 1 : 1 führt zur Verbindung

Zu einer Lösung von 10,8g (0,025 Mol) der Verbindung C(CH₂-S0₂-CH=CH₂)₄ in 300 ml Methylglykol tropft man bei 40°C die Lösung von 0,025 Mol (= 2,6 g) NaHS0₃ (40%ige wäßrige Lösung). Man läßt 12 Stunden bei Raumtemperatur stehen, dampft im Wasserstrahlvakuum ein und nimmt in 200 ml Aceton-Wasser 2 : 1 auf.

### Verbindung 19

### Anlagerung von NaHS0₃ an die Verbindung C(CH₂―SO₂―CH = CH₂)₄ im Molverhältnis 2 : 1 führt zur Verbindung

Es wird wie vorher beschrieben gearbeitet, jedoch mit dem Unterschied, daß 0,05 Mol NaHS0₃ zugegeben werden. Das Produkt wird in 200 ml Aceton-Wasser 1 : 1 aufgenommen.

### Verbindung 3

Zur Lösung von 17,8 g (0,05 Mol) der Verbindung in 300 ml Methylglykol tropft man bei 40° C 5,2 g (0,05 Mol) NaHS0₃ in Form einer 40%igen wäßrigen Lösung (13 g). Man hält 12 Stunden bei Raumtemperatur, engt bei einer Temperatur unter 40° C im Wasserstrahlvakuum ein und nimmt mit Wasser Aceton 2 1 (350 ml) auf.

Die erfindungsgemäßen Härtungsmittel können der Gießlösung entweder einige Zeit vor dem Beguß oder unmittelbar vor dem Beguß durch Dosierungseinrichtungen zugesetzt werden. Die Verbindungen können auch einer Überschichtungslösung zugesetzt werden, die nach Herstellung des fertigen Materials als Härtungsüberguß angewendet wird. Der fertige Schichtaufbau kann auch durch eine Lösung mit den erfindungsgemäßen Verbindungen gezogen werden und erhält dadurch die notwendige Menge Härtungsmittel zugeführt. Sämtliche bekannten Härtungsmittel können dabei für eine Vorhärtung des Materials eingesetzt werden. Schließlich lassen sich bei Mehrschichtenaufbauten, z. B. bei Colorfilmen und Colorpapieren, die erfindungsgemäßen Härtungsmittel durch Zusatz lediglich zu den Zwischenschichten in den Gesamtschichtaufbau einbringen. Dieses System hat deshalb Vorteile, weil die Gießlösungen für Zwischenschichten im allgemeinen weniger Gelatine enthalten und deshalb keine durch Viskositätsänderungen bedingter Probleme entstehen können.

Die erfindungsgemäßen Härtungsmittel werden im allgemeinen in einer Menge von 0,01 bis 15 Gew.-% und vorzugsweise von 0,1 bis 10 Gew.-%, bezogen auf das Trockengewicht der Gelatine in der Beschichtungslösung, angewandt. Der Zeitpunkt der Zugabe zu der Beschichtungslösung ist nicht kritisch, Silberhalogenidemulsionen wird man dem Härter aber zweckmäßigerweise nach der chemischen Reifung zusetzen.

Unter photographischen Schichten sollen im vorliegenden Zusammenhang ganz allgemein Schichten verstanden werden, die im Rahmen photographischer Materialien Anwendung finden, beispielsweise lichtempfindliche Silberhalogenidemulsionsschichten, Schutzschichten, Filterschichten, Antihaloschichten, Rückschichten oder ganz allgemein photographische Hilfsschichten.

Als lichtempfindliche Emulsionsschichten, für die das erfindungsgemäße Härtungsverfahren vorzüglich geeignet ist, seien beispielsweise solche Schichten genannt, denen nicht sensibilisierte Emulsionen, Röntgenemulsionen und andere spektral sensibilisierte Emulsionen zugrunde liegen. Weiter bewährt sich das Härtungsverfahren der Erfindung zur Härtung der für die verschiedenen photographischen Schwarz-Weiß- und Farbverfahren, wie Negativ-, Positiv- und Diffusionsübertragungsverfahren oder Druckverfahren verwendeten Gelatineschichten. Als besonders vorteilhaft hat sich das erfindungsgemäße Verfahren für die Härtung photographischer Schichtverbände erwiesen, die zur Durchführung farbphotographischer Prozesse bestimmt sind, z. B. solcher, die Emulsionsschichten mit Farbkupplern enthalten oder Emulsionsschichten, die zur Behandlung mit Lösungen bestimmt sind, welche Farbkuppler enthalten.

Die Wirkung der in erfindungsgemäßer Weise angewandten Verbindungen wird durch die üblichen photographischen Zusätze nicht beeinträchtigt. Ebenso sind die Härtungsmittel indifferent gegenüber photographisch wirksamen Substanzen, wie z. B. wasserlöslichen und emulgierten wasserunlöslichen Farbkomponenten, Stabilisatoren, Sensibilisatoren. Sie üben ferner keinen nachteiligen Einfluß auf die lichtempfindlichen Silberhalogenidemulsionen aus.

Als lichtempfindliche Bestandteile können die Emulsionsschichten bekannte Silberhalogenide, wie Silberchlorid, Silberjodid, Silberbromid, Silberjodbromid, Silberchlorbromid oder Silberchlorjodbromid enthalten. Die Emulsionen können durch Edelmetallverbindungen chemisch sensibilisiert werden, z. B. durch Verbindungen von Ruthenium, Rhodium, Palladium, Iridium, Platin, Gold und dergleichen, wie Ammoniumchlorpalladat, Kaliumchloroplatinat, Kaliumchlorpalladinat, oder Kaliurnthloroaurat. Sie können ferner spezielle Sensibilisierungsmittel von z. B. Schwefelverbindungen, Zinn(11)salze, Polyamine oder Polyalkylenoxidverbindungen enthalten. Weiterhin können die Emulsionen mit dem hierfür üblichen Farbstoffen, von z. B. mit Cyaninfarbstoffen, Merocyaninfarbstoffen und Mischcyaninfarbstoffen optisch sensibilisiert werden.

Die Emulsionen können schließlich alle bekannten Kuppler, z. B. farblose Kuppler oder farbige Kuppler, Stabilisatoren, wie Quecksilberverbindungen, Triazolverbindungen, Azaindenverbindungen, Benzothiazoliumverbindungen oder Zinkverbindungen, Netzmittel, wie Dihydroxyalkane, die Filmbildungseigenschaften verbessernde Mittel, z. B. die bei der Emulsionspolymerisation von Alkylacrylat- oder Alkylmethacrylat/Acrylsäure- oder Methacrylsäuregemischpolymeren erhalten, in Wasser dispergierbaren, teilchenförmigen Hochpolymeren, Styrol/Maleinsäure-Mischpolymere oder Styrol/Maleinsäureanhydrid-halbalkylester-Mischpolymere, Beschichtungshilfsmittel, wie Polyethylenglykollaurylether, sowie andere übliche photographische Hilfsmittel, enthalten.

Bemerkenswert ist, daß die Härtungsmittel der Erfindung, wenn sie in farbphotographischen Materialien angewendet werden, die Kuppler, wie z. B. Purpurkuppler vom 5-Pyrazolontyp, Blaugrünkuppler vom Naphthol- oder Phenol-Typ und Gelbkuppler vom offenkettigen Ketomethylen-Typ, sogenannte 2-Äqivalent- und 4-Äqivalenten Kuppler, die von den obengenannten Kupplern abgeleitet sind, und sogenannte maskierende Kuppler mit einer Arylazogruppe an der aktiven Stelle enthalten, keine Farbveränderungen in den photographischen Materialien auftreten.

Die Härtungsmittel der Erfindung zeichnen sich den bekannten Härtern vom Vinylsulfonyl-Typ gegenüber dadurch aus, daß sie weder eine unmittelbar einsetzende Härtung noch eine sogenannte Uberhärtung der mit ihnen behandelten photographischen Schichten bewirken, was einerseits für das Herstellungsverfahren und andererseits für die Lagerung photographischer Materialien einen Vorteil darstellt.

Die Vernetzung des photographischen Materials wird mit Hilfe des Schmelzpunktes der Schichten bestimmt, der sich wie folgt ermitteln läßt:
Der auf eine Unterlage vergossene Schichtverband wird zur Hälfte in Wasser getaucht, das kontinuierlich bis 100°C erwärmt wird. Die Temperatur, bei der die Schicht von der Unterlage abläuft (Schlierenbildung), wird als Schmelzpunkt bzw. Abschmelzpunkt bezeichnet. Nach diesem Verfahren zeigen ungehärtete Proteinschichten in keinem Falle eine Schmelzpunkterhöhung. Der Abschmelzpunkt liegt unter diesen Bedingungen bei 30 bis 35° C.

Zur Bestimmung der Wasseraufnahme wird der Prüfling in einem herkömmlichen Farbentwicklungsprozeß als Schwarzblatt entwickelt und nach dem Schlußbad nach Abstreifen des überschüssigen Wassers gewogen. Dann wird die Probe getrocknet und erneut gewogen. Die Differenz ergibt, von der Fläche des Prüflings auf 1 m² umgerechnet, die Wasseraufnahme pro m².

Die Quellung wird nach 10 Minuten Behandlung eines Probestreifens in destilliertem Wasser bei 22° C gravimetrisch gemessen. Sie wird durch den Quellfaktor charakterisiert:

Zur Bestimmung der Naßkratzfestigkeit wird eine Metallspitze definierter Größe über die nasse Schicht geführt und mit zunehmendem Gewicht belastet. Die Naßkratzfestigkeit wird durch das Gewicht angegeben, bei dem die Spitze eine sichtbare Kratzspur auf der Schicht hinterläßt. Ein hohes Gewicht entspricht einer hohen Naßkratzfestigkeit.

### Beispiel 1

Zu 100 ml einer gießfertigen photographischen Silberbromid-Gelatine-Emulsion, die 10 Gew.-% Gelatine, enthält, werden bei pH 6,2 jeweils 1 und 2 g der erfindungsgemäßen Verbindungen, bezogen auf 100 g Gelatine, in Form einer wäßrigen Lösung zugegeben. Die Mischung wird gut gerührt und sofort mit einer üblichen Gießmaschine auf eine präparierte Cellulosetriacetatunterlage gegossen und getrocknet.

Das Material wird unter verschiedenen Klimabedingungen gelagert und anschließend wird die Vernetzung durch Bestimmung des Schichtschmelzpunktes, der Naßkratzfestigkeit und des Quellfaktors geprüft. Eine gute Vernetzung gibt sich durch einen hohen Schichtschmelzpunkt, eine hohe Naßkratzfestigkeit und einen niedrigen Quellfaktor zu erkennen.

Die Ergebnisse sind in der folgenden Tabelle zusammengestellt.

Die Tabelle 1 zeigt, daß man kochfeste Schichten (Schmelzpunkt 100° C) bereits bei Zusatz von 1 bis 2 g Härter pro 100 g Gelatine erhält. Nach Lagerung bei 36°C und 80% rel. Luftfeuchtigkeit nimmt die Härtung in gemäßigter Form zu und man erhält keine Überhärtung. Die Gießlösungen können 1 Stunde ohne Viskositätserhöhungen stehen gelassen werden, ein Zeichen für die vorteilhafte geringe Vemetzung der Gelatine in der Lösung. Die Schichten zeigten gegenüber der ungehärteten Schicht nach der Entwicklung und Fixierung keine nachteiligen Eigenschaften. Empfindlichkeit, Schleierwerte und y-Werte veränderten sich nicht. Die Härtungsmittel verhielten sich gegenüber der Halogensilberemulsion auch nach längerer Lagerung der Schichten inert.

### Beispiel 2

Ein Farbaufsichtsmaterial wird hergestellt, indem man auf eine mit Polyethylen kaschierte und mit einer Haftschicht versehene Papierunterlage nacheinander folgende Schichten aufträgt, wobei die Emulsionsschichten die üblichen Zusätze an Netzmittel, Stabilisatoren usw. enthalten:
1. Als Unterguß eine 4 µm dicke blauempfindliche Silberbromidemulsionsschicht, die pro kg Emulsion 25,4 g Silber (88% AgBr, 12% AgCI), 80 g Gelatine und 34 g der Gelbkomponente enthält,
2. als Zwischenschicht eine 1 µm dicke Gelatineschicht,
3. als Mittelguß eine 4 µm dicke grünempfindliche Silberchloridbromidemulsionsschicht, die pro kg Emulsion 22 g Silber (77% AgCI, 23 % AgBr), 80 g Gelatine und 13 g der Purpurkomponente enthält,
4. eine 1 µm dicke Zwischenschicht wie unter 2. angegeben,
5. als Oberguß eine 4 µm dicke rotempfindliche Silberchloridbromidemulsionsschicht, die pro kg Emulsion 23 g Silber (80 % AgCI, 20 % AgBr), 80 g Gelatine und 15,6 g der Blaugrünkomponente enthält,
6. eine um dicke Schutzschicht aus

Zu jeder Gießlösung wurden, bezogen auf Gelatine, 3,5 g Härtungsmittel auf 100 g Gelatine zugesetzt und der Schichtaufbau durchgeführt (Versuchsreihe 1). In einer 2. Versuchsreihe wurden die Härtungsmittel nur in die Zwischenschichten gegeben und zwar in einer solchen Menge, daß in dem genannten Schichtverband wieder 3,5 g Härtungsmittel, bezogen auf 100 g Gelatine, vorhanden war. Beide Reihen wurden unter gleichen Bedingungen geiagert und auf Härtung bzw. Vernetzung untersucht. Der pH-Wert der Gießlösung lag stets bei pH 6,5.

Aus den ungefähr gleichen Werten für die Vernetzung der Schichten der Versuchsreihen 1 und 2 ergibt sich, daß das Härtungsmittel sehr gut diffundiert und selbst in den Schichten eine gute Härtungswirkung aufweist, in die es erst eindiffundieren muß. Es zeigt sich sogar die Tendenz, daß die Gesamthärtung besser ist, wenn das Härtungsmittel nicht in alle Schichten dosiert wird, sondern nur in die Zwischenschichten. Nach der farbphotographischen Verarbeitung in den üblichen Verarbeitungsbädern wurden Schichten mit vergleichbaren photographischen Werten, wie Empfindlichkeit, Schleier und Gradation erhalten. Beide Härtungsmittel verhalten sich in beiden Anwendungsformen gegenüber derfarbphotograpischen Emulsion und den Farbkupplerverbindungen inert.

### Beispiel 3

Auf einen mit einer Haftschicht versehenen Cellulosetriacetat-Schichtträger werden nacheinander folgende Schichten aufgetragen:
1. Eine Lichthofschutzschicht, die pro m²4 g Gelatine und 0,7 g kolloidales schwarzes Silber enthält,
2. eine 6 µm dicke rotempfindliche Schicht, die pro m² 35 mMol Silberhalogenid (95% AgBr, 5% AgJ), 4 mMol eines Blaugrünkupplers der Formel und 6 g Gelatine enthält,
3. eine 0,5 µm dicke Gelatinezwischenschicht,
4. eine 6 µm dicke grünempfindliche Schicht, die der des Beispiels 1 entspricht, die als Purpurkuppler die Verbindung enthält,
5. eine 0,5 µm dicke Gelatinezwischenschicht,
6. eine Gelbfilterschicht, die pro m21,5 g Gelatine und 0,2 g kolloidales gelbes Silber enthält,
7. eine 6 µm dicke blauempfindliche Schicht, die pro m² 13 mMol Silberhalogenid (95% AgBr, 5% AgJ), 2 mMol eines Gelbkupplers der Formel und 5 g Gelatine enthält und
8. eine 1 µm dicke Gelatineschutzschicht.

Der Schichtverband wird danach getrocknet.

Die Schichten haben nach der Trocknung einen Schichtschmelzpunkt von 38° C und waren wegen der hohen Quellung und der starken Neigung zur Runzelkornbildung auch in Bädern bei 20° C nicht verarbeitbar.

Auf Proben des Materials wurde nach der Trocknung jeweils ein Härtungsmittelguß aufgetragen:
Härtungsmittelübergußlösung 1:
   0,025 Mol Verbindung 3 auf 200 ccm wäßrige Lösung. Die Lösung enthielt außerdem 0,375 Gew.-% Saponin.
Härtungsmittelübergußlösung II:
   0,025 Mol Verbindung 2 auf 200 ccm wäßrige Lösung. Die Lösung enthielt außerdem 0,375 Gew.-% Saponin.

Nach der Trocknung und nach Lagerung des Aufbaus war der gesamte Schichtverband gehärtet. Die folgenden Ergebnisse wurden erhalten:

Die Meßwerte zeigen, daß das Härtungsmittel den gesamten Schichtverband durchwandert und gehärtet hat. Die photographischen Werte wie Empfindlichkeit und Schleier wurden nicht verändert.

## Patentansprüche

1. Verfahren zur Härtung eines photographischen Materials mit einer Vinylsulfonylgruppen enthaltenden Verbindung als Vernetzer, dadurch gekennzeichnet, daß ein mindestens zwei freie Vinylsulfonylgruppen im Molekül enthaltendes Bisulfit-Additionsprodukt einer Verbindung, die bis zu 6 Vinylsulfonylgruppen enthält, als Vernetzer verwendet wird.

2. Verfahren nach Anspruch 1, dadurch gekennzeichnet, daß als Vernetzer eine Verbindung der allgemeinen Formel verwendet wird, worin bedeuten:
Z einen x-wertigen, gegebenenfalls substituierten, aliphatischen Kohlenwasserstoffrest, einen x-wertigen, gegebenenfalls substituierten Cycloalkanrest einer x-wertigen, gegebenenfalls substituierten Hexahydrotriazinrest oder einen x-wertigen, gegebenenfalls substituierten, aromatischen Rest,
x eine ganze Zahl von 3 bis 6,
a x-b,
b 1 oder 2 und
Me ein Alkali- oder Ammoniumion.

3. Verfahren nach den Ansprüchen 1 und 2, dadurch gekennzeichnet, daß als Vernetzer die Verbindung verwendet wird.

4. Verfahren nach den Ansprüchen 1 und 2, dadurch gekennzeichnet, daß als Vernetzer die Verbindung verwendet wird.

5. Verfahren nach den Ansprüchen 1 und 2, dadurch gekennzeichnet, daß als Vernetzer die Verbindung verwendet wird.

6. Verfahren nach den Ansprüchen 1 und 2, dadurch gekennzeichnet, daß als Vernetzer die Verbindung verwendet wird.

7. Verfahren nach den Ansprüchen 1 bis 6, dadurch gekennzeichnet, daß das Bisulfit-Additionsprodukt in einer Menge von 0,1 bis 10 Gew.-%, bezogen auf das zu härtende Bindemittel des photographischen Materials, verwendet wird.

8. Verfahren nach den Ansprüchen 1 bis 7, dadurch gekennzeichnet, daß ein farbphotographisches Mehrschichtmaterial gehärtet wird.

9. Lichtempfindliches photographisches Silberhalogenidmaterial bestehend aus einem Schichtträger und mindestens einer darauf aufgebrachten gelatinehaltigen Schicht, die mit einer Vinylsulfonylgruppen enthaltenden Verbindung gehärtet ist, dadurch gekennzeichnet, daß die härtende Verbindung ein mindestens zwei freie Vinylsulfonylgruppen im Molekül enthaltendes Bisulfit-Additionsprodukt einer Verbindung ist, die bis zu 6 Vinylsulfonylgruppen enthält.

10. Lichtempfindliches Material nach Anspruch 9, dadurch gekennzeichnet, daß die härtende Verbindung der allgemeinen Formel entspricht, worin bedeuten:
Z einen x-wertigen, gegebenenfalls substituierten, aliphatischen Kohlenwasserstoffrest, einen x-wertigen, gegebenenfalls substituierten Cycloalkanrest oder einen x-wertigen, gegebenenfalls substituierten, aromatischen Rest,
x einen ganze Zahl von 3 bis 6,
a x-b,
b 1 oder 2 und
Me ein Alkali- oder Ammoniumion.

11. Lichtempfindliches Material nach den Ansprüchen 9 und 10, dadurch gekennzeichnet, daß es mit der Verbindung gehärtet ist.

12. Lichtempfindliches Material nach den Ansprüchen 9 und 10, dadurch gekennzeichnet, daß es mit der Verbindung gehärtet ist.

13. Lichtempfindliches Material nach den Ansprüchen 9 und 10, dadurch gekennzeichnet, daß es mit der Verbindung gehärtet ist.

14. Lichtempfindliches Material nach den Ansprüchen 9 und 10, dadurch gekennzeichnet, daß es mit der Verbindung gehärtet ist.

15. Lichtempfindliches Material nach den Ansprüchen 9 bis 14, dadurch gekennzeichnet, daß es 0,1 bis 10 Gew.-% der härtenden Verbindung, bezogen auf das Trockengewicht der Gelatine, enthält.

16. Lichtempfindliches Material nach den Ansprüchen 9 bis 15, dadurch gekennzeichnet, daß es ein farbphotographisches Mehrschichtenmaterial ist.

## Claims

1. Process for hardening a photographic material with a compound containing vinyl sulphonyl groups as cross-linking agent, characterised in that a bisulphite addition product, containing at least two free vinyl sulphonyl groups in the molecule, of a compound containing up to 6 vinyl sulphonyl groups is used as cross-linking agent.

2. Process according to claim 1, characterised in that the cross-linking agent used is a compound of the general formula in which
Z denotes an x-functional, optionally substituted aliphatic hydrocarbon radical, an x-functional, optionally substituted cycloalkane radical, an x-functional, optionally substituted hexahydro triazine radical or an x-functional, optionally substituted, aromatic radical,
x denotes an integer of from 3 to 6,
a denotesx-b,
b denotes 1 or 2 and
Me denotes an alkali metal ion or an ammonium ion.

3. Process according to claims 1 and 2, characterised in that the cross-linking agent used is the compound

4. Process according to claims 1 and 2, characterised in that the cross-linking agent used is the compound

5. Process according to claims 1 and 2, characterised in that the cross-linking agent used is the compound

6. Process according to claims 1 and 2, characterised in that the cross-linking agent used is the compound

7. Process according to claims 1 to 6, characterised in that the bisulphite addition product is used in a quantity of 0 1 to 10% by weight, based on the binder to be hardened in the photographic material.

8. Process according to claims 1 to 7, characterised in that a colour photographic multilayer material is hardened.

9. Photosensitive photographic silver halide material constisting of a support layer and, applied thereto, at least one gelatin-containing layer hardened with a compound containing vinyl sulphonyl groups, characterised in that the hardening compound is a bisulphite addition product, containing at least two free vinyl sulphonyl groups in the molecule, of a compound containing up to 6 vinyl sulphonyl groups.

10. Photosensitive material according to claim 9, characterised in that the hardening compound corresponds to the general formula wherein
Z denotes an x-functional, optionally substituted aliphatic hydrocarbon radical, an x-functional, optionally substituted, cycloalkane radical or an x-functional, optionally substituted, aromatic radical,
x denotes an integer of from 3 to 6,
a denotesx-b,
b denotes 1 or 2 and
Me denotes an alkali metalion or an ammonium ion.

11. Photosensitive material according to claims 9 and 10, characterised in that it is hardened with the compound

12. Photosensitive material according to claims 9 and 10, characterised in that it is hardened with the compound

13. Photosensitive material according to claims 9 and 10, characterised in that it is hardened with the compound

14. Photosensitive material according to claims 9 and 10, characterised in that it is hardened with the compound

15. Photosensitive material according to claims 9 to 14, characterised in that it contains 0.1 to 10% by weight of the hardening compound, based on the dry weight of the gelatin.

16. Photosensitive material according to claims 9 to 15, characterised in that it is a colour photographic multilayer material.

## Revendications

1. Procédé de durcissement d'un élément photographique avec un composé contenant des groupes vinylsulfonyle comme agent de réticulation, caractérisé en ce que, comme agent de réticulation, on utilise un produit d'addition de bisulfite (dont la molécule contient au moins deux groupes vinylsulfonyle libres) d'un composé contenant jusqu'à six groupes vinylsulfonyle.

2. Procédé suivant la revendication 1, caractérisé en ce que, comme agent de réticulation, on utilise un composé de formule générale: dans laquelle:
Z représente un radical d'hydrocarbure aliphatique x-valent éventuellement substitué, un radical cycloalcane x-valent éventuellement substitué, un radical d'hexahydrotriazine x-valent éventuellement substitué ou un radical aromatique x-valent éventuellement substitué,
x représente un nombre entier de 3 à 6,
a représente x―b,
b représente 1 ou 2, et
Me représente un ion d'un métal alcalin ou d'ammonium.

3. Procédé suivant les revendications 1 et 2, caractérisé en ce que, comme agent de réticulation, on utilise le composé de formule:

4. Procédé suivant les revendications 1 et 2, caractérisé en ce que, comme agent de réticulation, on utilise le composé de formule:

5. Procédé suivant les revendications 1 et 2, caractérisé en ce que, comme agent de réticulation, on utilise le composé de formule:

6. Procédé suivant les revendications 1 et 2, caractérisé en ce que, comme agent de réticulation, on utilise le composé de formule:

7. Procédé suivant les revendications 1 à 6, caractérisé en ce qu'on utilise le produit d'addition de bisulfite en une quantité de 0,1 à 10% en poids, calculé sur l'agent liant à durcir de l'élément photographique.

8. Procédé suivant les revendications 1 à 7, caractérisé en ce qu'on durcit un élément à plusieurs couches pour la photographie en couleurs.

9. Elément photographique photosensible à l'halogénure d'argent constitué d'un support de couches sur lequel est appliquée au moins une couche contenant de la gélatine et durcie avec un composé contenant des groupes vinylsulfonyle, caractérisé en ce que le composé durcissant est un produit d'addition de bisulfite (dont la molécule contient au moins deux groupes vinylsulfonyle libres) d'un composé contenant jusqu'à six groupes vinylsulfonyle.

10. Elément photosensible suivant la revendication 9, caractérisé en ce que le composé durcissant répond à la formule générale: dans laquelle:
Z représente un radical d'hydrocarbure aliphatique x-valent éventuellement substitué, un radical cycloalcane x-valent éventuellement substitué ou un radical aromatique x-valent éventuellement substitué,
x représente un nombre entier de 3 à 6,
a représente x - b,
b représente 1 ou 2, et
Me représente un ion d'un métal alcalin ou d'ammonium.

11. Elément photosensible suivant les revendications 9 et 10, caractérisé en ce qu'on le durcit avec le composé de formule:

12. Elément photosensible suivant les revendications 9 et 10, caractérisé en ce qu'on le durcit avec le composé de formule:

13. Elément photosensible suivant les revendications 9 et 10, caractérisé en ce qu'on le durcit avec le composé de formule:

14. Elément photosensible suivant les revendications 9 et 10, caractérisé en ce qu'on le durcit avec le compose de formule:

15. Elément photosensible suivant les revendications 9 à 14, caractérisé en ce qu'il contient 0,1 à 10% en poids du composé durcissant, calculé sur le poids sec de la gélatine.

16. Elément photosensible suivant les revendications 9 à 15, caractérisé en ce qu'il est un élément à plusieurs couches pour la photographie en couleurs.
